# EUROPÄISCHE PATENTSCHRIFT

(11) **EP 4 188 835 B1**
(45) Veröffentlichungstag und Bekanntmachung des Hinweises auf die Patenterteilung: **06.11.2024**
(21) Anmeldenummer: 21758318.6
(22) Anmeldetag: 27.07.2021
(51) Int. Cl.: B65D 85/38, B65D 85/804, D04H 1/488, D04H 1/58

(54) **FEUCHTEDURCHLÄSSIGES, MIKROPORÖSES GENUSSMITTEL-VERPACKUNGSMATERIAL AUS VLIESSTOFF**
MOISTURE-PERMEABLE, MICROPOROUS LUXURY FOOD PACKAGING MATERIAL MADE OF NONWOVEN FABRIC
MATÉRIAU D'EMBALLAGE MICROPOREUX PERMÉABLE À L'HUMIDITÉ EN NON-TISSÉ POUR PRODUITS D'AGRÉMENT

(30) Priorität: 30.07.2020 DE 102020120138; 11.09.2020 DE 102020123688
(43) Veröffentlichungstag der Anmeldung: 07.06.2023
(73) Patentinhaber: Tenowo GmbH, 95028 Hof (DE)
(72) Erfinder: BAUER, Mirko, 09112 Chemnitz (DE); RATCLIFFE, Brandon, Newton, NC 28658 (US); MAIDORN, Jan, 95448 Bayreuth (DE)
(74) Vertreter: Meissner Bolte Partnerschaft mbB
(86) Internationale Anmeldenummer: PCT/EP2021/070960
(87) Internationale Veröffentlichungsnummer: WO 2022/023318

(56) Entgegenhaltungen:
- EP-A1- 1 873 289
- EP-A1- 3 192 380
- EP-B1- 2 138 056
- WO-A1-2020/187812

## Beschreibung

Die Erfindung betrifft ein feuchtedurchlässiges, mikroporöses Genussmittel-Verpackungsmaterial aus Vliesstoff für feste Genussmittel zur oralen Anwendung, dieser bestehend aus einem Krempelfluor aus Stapelfasern und wenigstens einem thermoplastischen Bindemittel gemäß Oberbegriff des Anspruches 1 sowie ein Verfahren zur Herstellung eines derartigen Genussmittel-Verpackungsmaterials gemäß Patentanspruch 11.

Verpackungen für feste Genussmittel zur oralen Anwendung sind seit längerer Zeit bekannt. Diesbezüglich werden beutelartige Gebilde mit aroma- und/oder wirkstoffhaltigen Partikeln, pflanzlichen Material oder ähnlichem gefüllt. Hier kommen beispielsweise Tee, Kaffee, imprägnierte Kokosfasern, Tabak oder ähnliches zur Anwendung. Die gefüllten Beutel werden in den Mund gesteckt, wodurch durch den Speichelfluss die Aroma- und/oder Wirkstoffe extrahiert und aufgenommen werden können.

Für derartige Verpackungen sind Bindervliese weit verbreitet. Diese enthalten einen hohen, bis zu 50%-igen Anteil eines thermoplastischen Bindemittels.

Herstellungsseitig wird ein Krempelflor aus Stapelfasern mit einer verschäumten Polymerdispersion getränkt und anschließend getrocknet.

Um das thermische Verschweißen des Vliesstoffes in Beutelform zu ermöglichen, besteht die Polymerdispersion wenigstens teilweise aus einem thermoplastischen Polymer und/oder die Fasermischung enthält Fasern aus thermoplastischem Material.

Nachteilig ist, dass die im Vliesstoff inhärent vorhandenen Poren aus einer zufälligen Verteilung der Fasern resultieren, wodurch eine breite Streuung in Form und Größe der Poren vorliegt. Beispielsweise sei hierzu auf die US 2008/0302682 A1 oder die US 2011/0139166 A1 und die dort offenbarten Materialien verwiesen.

Auch die EP 2 138 056 B1 zeigt einen Vliesstoff zur Verwendung als feuchtedurchlässiges, mikroporöses Genussmittel-Verpackungsmaterial. Der dort beschriebene Vliesstoff besteht aus einem Grundvlies aus Viskosefasern, das mittels Wasserstrahl vorverfestigt ist und schmelzbaren Fasern aus einem thermoplastischen Polymermaterial.

Aufgrund der Vorverfestigung mittels Wasserstrahl verfügt das herzustellende Vlies über die benötigte Porosität zur Verwendung als Verpackungsmaterial insbesondere für Oraltabak und ist zum anderen abriebfester und kostengünstiger als bisher eingesetzte Verpackungsmaterialien. Der vorbekannte Vliesstoff weist ein Flächengewicht von 25 g/m² auf und besteht aus einem Fasermaterial, welches aus 70 % Viskosefasern und 30 % Polypropylenfasern bereitet ist.

Aus der EP 2 692 254 B1 ist ein Vlies für rauchfreien Tabak vorbekannt. Das dortige Vlies ist mit Öffnungen versehen, wobei die mittlere Öffnungsgröße wenigstens 50 µm im Durchmesser beträgt. Der Vliesstoff selbst wird wasserstrahlverfestigt, wobei während der Verfestigung die erwähnten Öffnungen oder Löcher im Vliesstoff erzeugt werden. Diese Löcher dienen dem besseren Transport von Aromen oder Wirkstoffen durch das Vliesstoffmaterial hindurch.

Als problematisch wird in der EP 2 692 254 B1 herausgearbeitet, dass die Ausbildung und die Form der Löcher zu unterschiedlichen mechanischen Eigenschaften des Vliesstoffmaterials, insbesondere im Hinblick auf die Zugfestigkeit, führt.

Bei der Ausbildung von Löchern während der Wasserstrahlverfestigung entsteht die Schwierigkeit, Löcher einheitlicher Größe mit geringer Streubreite zu schaffen. Zu große Löcher führen zum unerwünschten Durchtritt von im Verpackungsmaterial aufgenommenen Partikeln. Zu kleine Löcher behindern den notwendigen Flüssigkeitstransport beim Genuss der im Verpackungsmaterial enthaltenen Stoffe.

Um das Problem der raschen Aufnahme von zum Beispiel Nikotin bei Oraltabak mit einer Tabakzusammensetzung in einem Beutel aus Vliesstoff zu lösen, schlägt die DE 20 2015 102 564 U1 vor, auf einen Vliesstoff zurückzugreifen, der aus Fasern aus Lyocell hergestellt ist. Dabei sollen die Fasern frei von Titandioxid sein. Dementsprechende Fasern sind durchlässiger für aus dem Tabakmaterial austretenden Saft, wenn der Tabakbeutel in die Mundhöhle genommen wird.

Aus der EP 3 192 380 A1 ist ein oral aufnehmbares Tabakprodukt vorbekannt. In einem speicheldurchlässigen Beutel befindet sich ein Tabakmaterial. Der Beutel selbst besteht aus einem trockengelegten Vlies. Das Vlies enthält Stapelfasern aus Zellulose und weist einen Binder auf. Durch diese Materialkombination soll die Möglichkeit bestehen, die Wirkstoffe aus dem Tabakmaterial mit Speichel zu lösen und aufzunehmen.

Aus dem Vorgenannten ist es Aufgabe der Erfindung, ein weiterentwickeltes feuchtedurchlässiges, mikroporöses -Verpackungsmaterial auf Vliesstoffbasis und ein entsprechendes Verfahren anzugeben, welches es gestattet, die Aufnahmefähigkeit ganz unterschiedlicher Genussmittel, die sich in der Verpackung befinden, zu verbessern, und zwar auf der Basis einer optimierten und anpassbaren Perforation des Vliesstoffes.

Die Lösung der Aufgabe der Erfindung erfolgt durch ein feuchtedurchlässiges, mikroporöses Genussmittel-Verpackungsmaterial aus Vliesstoff für feste Genussmittel zur oralen Anwendunggemäß der Lehre des Anspruches 1 sowie ein Verfahren zur Herstellung eines derartigen Verpackungsmaterials gemäß Anspruch 11, wobei die Unteransprüche mindestens zweckmäßige Ausgestaltungen und Weiterbildungen beinhalten.

Das feuchtedurchlässige, mikroporöse Verpackungsmaterial aus Vliesstoff basiert auf einem Material, welches aus einem Krempelflor aus Stapelfasern und wenigstens einem thermoplastischen Bindemittel besteht.

Erfindungsgemäß weist der Vliesstoff eine gleichmäßige verteilte Perforation in Form einer Vielzahl von Löchern auf, wobei die Schwankung um den Medianwert des Durchmessers der Löcher im Bereich von +/- 30 % liegt.

Der Vliesstoff selbst wird chemisch, insbesondere mittels einer Polymerdispersion verfestigt.

Mindestens 95 % der Äquivalentdurchmesser der Löcher liegen im Bereich von +/- 30 % des oben erwähnten Medianwertes.

Der Median des Äquivalentdurchmessers der Löcher liegt im Bereich zwischen 250 bis 1000 µm, bevorzugt im Bereich zwischen 500 bis 750 µm.

Weiterhin ist erfindungsgemäß die Lage der Fasern im Bereich der Löcher umorientiert.

Die Fasern weisen insbesondere am Rand der Löcher eine Orientierung auf, welche die Ausbildung einer Trichterform zur Folge hat.

Die Trichterform kann aus der Vliesstoff-Oberfläche herausragen.

Die Löcher selbst haben bevorzugt eine kreisrunde bis ovale Gestalt, können aber auch die Form einer Raute, eines Quadrates oder eines Drei- oder Vielecks annehmen.

Erfindungsgemäß sind die Löcher mit einer scharfen, von Faserenden oder Faserspitzen freien Kontur ausgeführt.

Der Median der Äquivalentdurchmesser der Löcher kann an das jeweilige, zu umschließende Genussmittel angepasst werden.

Bei dem Verfahren zur Herstellung des feuchtedurchlässigen, mikroporösen Genussmittel-Verpackungsmaterials aus Vliesstoff wird der in an sich bekannter Weise vorverfestigte Vliesstoff einer Perforationsbehandlung mittels Durchstechen unterzogen.

Zum Durchstechen kommen bevorzugt Nadeln zum Einsatz, welche zur Bildung der Löcher die Vliesstofffasern im Vliesstoffmaterial verdrängen.

Die Nadeln können erfindungsgemäß mindestens während des Durchstechens derart erwärmt werden, dass das thermoplastische Bindemittel an den Kontaktstellen zur Nadel mindestens teilweise schmilzt oder erweicht, wodurch im Zuge des Erkaltens eine Lochausbildung mit scharfer und reproduzierbarer Kontur erfolgt.

Mit dem Eindringen der Nadeln in den Vliesstoff werden Teile der Fasern entlang der Bewegungsrichtung der Nadeln verdrängt.

Die Nadeln können also eine Umorientierung der Fasern unter Bildung einer trichterähnlichen Form bewirken, wobei sich der Trichter von der Austrittsstelle der Nadeln aus dem Vliesstoff zur dortigen Oberflächenseite ausbildet.

Die Einstichdichte der Nadeln und damit die Lochanzahl ist im Bereich zwischen 4 bis 50 Löchern je cm² wählbar.

Erfindungsgemäß wird also ein geeigneter Ausgangsvliesstoff, vorzugsweise ein Bindervliesstoff, nachträglich mittels durchstechender Nadeln der gewünschten Perforation zur Lochausbildung unterzogen.

Dabei wurde gefunden, dass auf der Basis des Perforierungsmittels Nadeln Löcher mit wesentlich einheitlicher Größe erzeugbar sind als es bei der Verwendung der Wasserstrahltechnologie der Fall ist.

Die Schwankung um den Median des Durchmessers liegt erfindungsgemäß vorzugsweise im Bereich bei +/- 30 %.

Mit der gewählten Technologie besteht die Möglichkeit, auch Bindervliesstoffe, das heißt chemisch mittels Bindemitteln verfestigte Vliesstoffe zu perforieren. Der Vorteil des Einsetzens von Bindervliesstoffen liegt darin, dass diese aufgrund des höheren Anteiles an thermoplastischen Bindern besser verschweißbar sind als wasserstrahlverfestigte Vliesstoffe.

Ebenso ist es aber auch möglich, mechanisch oder thermisch verfestigte Vliesstoffe nachträglich mittels Nadeln zu perforieren.

Für den Einsatz geeignet sind insbesondere die für Oralverpackungen chemisch verfestigten Vliesstoffe mit längsgelegtem Faserflor und einem Flächengewicht von im Wesentlichen 25 bis 35 g/m².

Bei einer erfindungsgemäßen Ausführungsform werden die zum Perforieren eingesetzten Nadeln erwärmt, so dass das im Vliesstoff enthaltene thermoplastische Bindemittel an der Kontaktstelle zur Nadel wenigstens teilweise erweicht oder geschmolzen wird.

Mit dem Erkalten des Bindemittels werden dann die Fasern in ihrer Position fixiert, was zu einer schärferen und abgrenzbareren Struktur bzw. Kontur der Löcher führt. Weiterhin wird durch diese Maßnahme die Dimensionsstabilität der Löcher verbessert, so dass diese beispielsweise durch auftretende Zugkräfte in den nachfolgenden Prozessschritten weniger stark deformiert werden. Hierdurch gelingt es, den eingangs geschilderten Nachteil des Standes der Technik hinsichtlich der Dimensionsstabilität in unterschiedlichen Flächenrichtungen zu vermeiden.

Die Erwärmung der Nadeln kann elektrisch, durch Anblasen mit Heißluft oder in anderer geeigneter Weise erfolgen.

Zur technologischen Kontrolle kann die Lochgröße durch eine graphische Auswertung bestimmt werden.

Beispielsweise wird eine fotographische oder mikroskopische Aufnahme des behandelten Materials erstellt. Mit Hilfe einer digitalen Bildverarbeitungssoftware kann anhand eines geeigneten Schwellwertes automatisiert der Umriss der Löcher erkannt und daraus deren Flächeninhalt bestimmt werden. Aus dem Flächeninhalt der Löcher wird jeweils der Äquivalentdurchmesser berechnet, der einem Kreis mit gleicher Fläche entspricht.

Der Median der Äquivalentdurchmesser der Löcher kann an das jeweilige Füllmaterial angepasst werden und liegt bevorzugt im Bereich von 250 bis 1000 µm, und insbesondere bevorzugt im Bereich zwischen 500 bis 750 µm.

Wie anspruchsseitig dargelegt, weist erfindungsgemäß der Durchmesser einer Vielzahl von Löchern nur eine sehr geringe Streuung auf. Als besonders vorteilhaft hat es sich erwiesen, wenn mindestens 95 % der Messwerte in einem Bereich von +/- 30 % um den Medianwert des Durchmessers liegen.

Im Hinblick auf die erfindungsgemäß sehr geringe Streuung der Lochgröße kann deren mittlerer Durchmesser gegenüber dem Stand der Technik vergrößert werden, ohne dass die Gefahr des Entstehens zu größer Löcher besteht, durch welche das in den entsprechenden Verpackungen oder Beuteln enthaltene feste Füllmaterial austreten kann.

Durch den größeren mittleren Durchmesser wird wiederum die Verteilung und der Transport im Speicher gelöster Aroma- bzw. entsprechender Wirkstoffe verbessert.

Durch das Eindringen der Nadeln in den flächigen Vliesstoff werden einige Fasern entlang der Bewegungsrichtung der durchstechenden Nadeln umorientiert. Diese Fasern folgen der Bewegungsrichtung der Nadeln, was zu einer trichterförmigen Ausprägung führt. Entsprechende umorientierte Fasern ragen dann trichterförmig aus der Vliesstoffoberfläche heraus.

Durch diese quasi senkrecht zur Fläche orientierten Fasern verbessert sich der Flüssigkeitstransport in dieser Richtung.

Das heißt, wenn die trichterförmigen Erhebungen auf der Innenseite der späteren Verpackungsbeutel angeordnet werden, kann der Speichel entlang der senkrecht orientierten Fasern schneller in das Innere des Beutels gelangen und das dortige, umschlossene Material schneller durchfeuchten, was zu einer zügigeren Freisetzung der Inhaltsstoffe führt.

Eine Alternative zum Nadeleinsatz besteht darin, die Perforation mittels einem durch eine Düsenanordnung gezielt erzeugten Heißgasstrahl auszuführen. Auch hierbei kommt es zu einem teilweisen Schmelzen der Fasern unter Ausbildung dimensionsstabiler Löcher wie vorstehend erläutert.

Die Erfindung soll nachstehend anhand eines Ausführungsbeispieles sowie von Figuren näher erläutert werden.

Hierbei zeigen:
- Fig. 1: ein Ausführungsbeispiel in Form einer Ansicht auf einen Vliesstoff mit durch Nadeln geschaffenen Löchern als mikroskopisch erstellte, vergrößerte Aufnahme;
- Fig. 2: eine durch Bilderkennung identifizierte und quantitativ ausgewertete Löcheranordnung analog dem Bildausschnitt nach Fig. 1; und
- Fig. 3: eine beispielhafte Häufigkeitsverteilung des Äquivalentdurchmessers der Perforationen.

Bei dem Ausführungsbeispiel wird in einem ersten Schritt ein längsgelegter Krempelflor aus 100 % Viskosefasern in einer Feinheit von 1,7 dtex chemisch mittels einer Dispersion eines thermoplastischen Polyacrylats mit Erweichungspunkt 115°C verfestigt. Der so geschaffene Bindervliesstoff weist ein Flächengewicht von 26 g/m² auf.

Im zweiten Schritt wird der Vliesstoff mittels heißer Nadeln durchstochen und perforiert.

Die Nadeln weisen eine Temperatur von ≥ 130°C auf, so dass das thermoplastische Polyacrylat an den Einstichstellen verformbar wird.

Die gewählte beispielhafte Einstichdichte liegt bei 4,65 pro cm². Die mechanischen Eigenschaften, wie beispielsweise Höchstzugkraft und Höchstzugkraftdehnung bleiben gegenüber dem Ausgangsmaterial in überraschender Weise unverändert.

Zur Ermittlung der Lochgröße wurden an mehreren Stellen mikroskopische Aufnahmen mit 100-facher Vergrößerung gefertigt.

Eine anschließende Auswertung mittels einer Bildverarbeitungssoftware konvertiert zunächst die Aufnahme in Graustufen. Anhand eines Schwellenwertes erfolgt anschließend die automatische Erkennung der Position und der Größe der Löcher sowie die Berechnung ihres Flächeninhaltes durch die eingesetzte Software.

Aus dem so erhaltenen Flächeninhalt wird jeweils der Äquivalentdurchmesser errechnet. Die Auswertung der Messwerte ergab einen Median des Äquivalentdurchmessers von 536 µm.

99 % der Messwerte liegen in einem Bereich von +/- 30 % um den Median, also im Bereich von 375 bis 697 µm, wie dies die Figur 3 illustriert.

96 % der Messwerte liegen in einem Bereich von +/- 20 % um den Median, also im Bereich von 429 bis 643 µm.

Die in der Figur 3 dargestellte Häufigkeitsverteilung der Äquivalentdurchmesser umfasst die Auswertung mehrerer Bereiche wie in den Figuren 1 und 2 dargestellt.

## Patentansprüche

1. Feuchtedurchlässiges, mikroporöses Verpackungsmaterial aus Vliesstoff für feste Genussmittel zur oralen Anwendung, dieser bestehend aus einem Krempelflor aus Stapelfasern und wenigstens einem thermoplastischen Bindemittel,
**dadurch gekennzeichnet, dass**
der Vliesstoff eine gleichmäßig verteilte Perforation in Form einer Vielzahl von Löchern aufweist, wobei die Schwankung um den Medianwert des Durchmessers der Löcher im Bereich von +/- 30 % liegt.

2. Feuchtedurchlässiges, mikroporöses Verpackungsmaterial nach Anspruch 1,
**dadurch gekennzeichnet, dass**
der Vliesstoff chemisch, insbesondere mittels einer Polymerdispersion verfestigt ist.

3. Feuchtedurchlässiges, mikroporöses Verpackungsmaterial nach Anspruch 1 oder 2,
**dadurch gekennzeichnet, dass**
mindestens 99 % der Äquivalentdurchmesser der Löcher im Bereich von +/- 30 % des Medianwertes liegen.

4. Feuchtedurchlässiges, mikroporöses Verpackungsmaterial nach einem der vorangegangenen Ansprüche,
**dadurch gekennzeichnet, dass**
der Median des Äquivalentdurchmessers der Löcher im Bereich von 250 bis 1000 µm, bevorzugt bei 500 bis 750 µm liegt.

5. Feuchtedurchlässiges, mikroporöses Verpackungsmaterial nach einem der vorangegangenen Ansprüche,
**dadurch gekennzeichnet, dass**
die Lage der Fasern im Bereich der Löcher eine Umorientierung aufweist.

6. Feuchtedurchlässiges, mikroporöses Verpackungsmaterial nach Anspruch 5,
**dadurch gekennzeichnet, dass**
die Fasern am Rand der Löcher eine Orientierung aufweisen, welche die Ausbildung einer Trichterform zur Folge hat.

7. Feuchtedurchlässiges, mikroporöses Verpackungsmaterial nach Anspruch 6,
**dadurch gekennzeichnet, dass**
die Trichterform aus der Vliesstoffoberfläche herausragt.

8. Feuchtedurchlässiges, mikroporöses Verpackungsmaterial nach einem der vorangegangenen Ansprüche,
**dadurch gekennzeichnet, dass**
die Löcher eine kreisrunde bis ovale Gestalt oder eine Vieleckform aufweisen.

9. Feuchtedurchlässiges, mikroporöses Verpackungsmaterial nach einem der vorangegangenen Ansprüche,
**dadurch gekennzeichnet, dass**
die Löcher eine scharfe, von Faserenden oder Faserspitzen im Wesentlichen freie Kontur aufweisen.

10. Feuchtedurchlässiges, mikroporöses Verpackungsmaterial nach einem der vorangegangenen Ansprüche,
**dadurch gekennzeichnet, dass**
der Median der Äquivalentdurchmesser der Löcher an das jeweilige, zu umschließende Genussmittel angepasst ist.

11. Verfahren zur Herstellung eines feuchtedurchlässigen, mikroporösen Genussmittel-Verpackungsmaterials aus Vliesstoff für feste Genussmittel zur oralen Anwendung, dieser bestehend aus einem Krempelflor aus Stapelfasern und wenigstens einem thermoplastischen Bindemittel nach mindestens einem der vorangegangenen Ansprüche,
**dadurch gekennzeichnet, dass**
der in an sich bekannter Weise verfestigte Vliesstoff einer Perforationsbehandlung mittels Durchstechen unterzogen wird.

12. Verfahren nach Anspruch 11,
**dadurch gekennzeichnet, dass**
zum Durchstechen Nadeln zum Einsatz kommen, welche zur Bildung der Löcher die Vliesstofffasern verdrängen.

13. Verfahren nach Anspruch 12,
**dadurch gekennzeichnet, dass**
die Nadeln mindestens während des Durchstechens erwärmt werden derart, dass das thermoplastische Bindemittel an den Kontaktstellen zur Nadel mindestens teilweise erweicht und in einen verformbaren Zustand übergeht, wodurch im Zuge des Erkaltens eine Lochausbildung mit scharfer und reproduzierbarer Kontur erfolgt.

14. Verfahren nach Anspruch 13,
**dadurch gekennzeichnet, dass**
mit dem Eindringen der Nadeln in den Vliesstoff Teile der Fasern entlang der Bewegungsrichtung der Nadeln verdrängt und umorientiert werden.

15. Verfahren nach Anspruch 14,
**dadurch gekennzeichnet, dass**
die Nadeln eine Umorientierung der Fasern unter Bildung einer Trichterform bewirken, wobei sich der Trichter von der Austrittsstelle der jeweiligen Nadel aus dem Vliesstoff zur dortigen Oberflächenseite ausbildet.

16. Verfahren nach einem der Ansprüche 11 bis 15,
**dadurch gekennzeichnet, dass**
die Einstichdichte der Nadeln und damit die Lochanzahl im Bereich zwischen 4 bis 50 je cm² wählbar ist.

## Claims

1. A moisture-permeable, microporous packaging material made of nonwoven fabric for solid luxury foods for oral application, said material consisting of a carded web of staple fibres and at least one thermoplastic binder,
**characterised in that**
the nonwoven fabric has a uniformly distributed perforation in the form of a plurality of holes, wherein the fluctuation around the median value of the diameter is in the range of +/- 30%.

2. The moisture-permeable, microporous packaging material according to claim 1,
**characterised in that**
the nonwoven fabric itself is chemically strengthened, in particular by means of a polymer dispersion.

3. The moisture-permeable, microporous packaging material according to claim 1 or 2,
**characterised in that**
at least 99% of the equivalent diameter of the holes is in the range of +/- 30% of the median value.

4. The moisture-permeable, microporous packaging material according to any one of the preceding claims,
**characterised in that**
the median of the equivalent diameter of the holes is in the range of 250 to 1000 µm, preferably 500 to 750 µm.

5. The moisture-permeable, microporous packaging material according to any one of the preceding claims,
**characterised in that**
the position of the fibres in the region of the holes is reoriented.

6. The moisture-permeable, microporous packaging material according to claim 5,
**characterised in that**, at the edge of the holes, the fibres have an orientation resulting in the formation of a funnel shape.

7. The moisture-permeable, microporous packaging material according to claim 6,
**characterised in that**
the funnel shape protrudes beyond the nonwoven fabric surface.

8. The moisture-permeable, microporous packaging material according to any one of the preceding claims,
**characterised in that**
the holes have a circular up to oval structure or a polygonal shape.

9. The moisture-permeable, microporous packaging material according to any one of the preceding claims,
**characterised in that**
the holes have a sharp contour that is substantially free from fibre ends or fibre tips.

10. The moisture-permeable, microporous packaging material according to any one of the preceding claims,
**characterised in that**
the median of the equivalent diameters of the holes is adapted to the respective luxury food to be enclosed.

11. A method for producing a moisture-permeable, microporous luxury food packaging material of nonwoven fabric for solid luxury foods for oral administration, said material consisting of a carded web of staple fibres and at least one thermoplastic binder according to at least any one of the preceding claims,
**characterised in that**
the nonwoven fabric strengthened in a manner known *per* se is subjected to a perforation treatment by means of piercing.

12. The method according to claim 11,
**characterised in that**
for piercing, needles are used, which displace the nonwoven fabric fibres to form the holes.

13. The method according to claim 12,
**characterised in that**
the needles are heated at least during the piercing process such that the thermoplastic binder at least partially softens at the contact points to the needle and transitions into a deformable state, resulting in a hole formation having a sharp and reproducible contour during cooling down.

14. The method according to claim 13,
**characterised in that**
with the penetration of the needles into the nonwoven fabric, parts of the fibres are displaced along the direction of movement of the needles and are reoriented.

15. The method according to claim 14,
**characterised in that**
the needles cause the fibres to be reoriented while forming a funnel shape, wherein the funnel forms from the exit point of the respective needle from the nonwoven fabric to the surface side there.

16. The method according to any one of claims 11 to 15,
**characterised in that**
the penetration density of the needles and thus the number of holes is selectable in the range between 4 to 50 per cm².

## Revendications

1. Matière d'emballage microporeuse, perméable à l'humidité en un non-tissé, destinée à des produits d'agrément solides, à utilisation orale, celle-ci étant constituée d'un voile de carde en fibres discontinues et d'au moins un agent liant thermoplastique,
**caractérisée en ce que**
le non-tissé comporte une perforation en distribution régulière sous la forme d'une pluralité de trous, la fluctuation de la valeur médiane du diamètre des trous se situant dans l'ordre de +/- 30 %.

2. Matière d'emballage microporeuse, perméable à l'humidité selon la revendication 1,
**caractérisée en ce que**
le non-tissé est consolidé par voie chimique, notamment au moyen d'une dispersion polymère.

3. Matière d'emballage microporeuse, perméable à l'humidité selon la revendication 1 ou 2,
**caractérisée en ce**
**qu'**au moins 99 % des diamètres équivalents des trous se situent dans l'ordre de +/- 30 % de la valeur médiane.

4. Matière d'emballage microporeuse, perméable à l'humidité selon l'une quelconque des revendications précédentes,
**caractérisée en ce que**
la médiane du diamètre équivalent des trous se situe dans l'ordre de 250 à 1000 µm, de préférence à environ de 500 à 750 µm.

5. Matière d'emballage microporeuse, perméable à l'humidité selon l'une quelconque des revendications précédentes,
**caractérisée en ce que**
l'emplacement des fibres dans la zone des trous présente une réorientation.

6. Matière d'emballage microporeuse, perméable à l'humidité selon la revendication 5,
**caractérisée en ce que**
les fibres présentent sur le bord des trous une orientation qui a pour conséquence la constitution d'une forme d'entonnoir.

7. Matière d'emballage microporeuse, perméable à l'humidité selon la revendication 6, **caractérisée en ce que**
la forme d'entonnoir saillit hors de la surface du non-tissé.

8. Matière d'emballage microporeuse, perméable à l'humidité selon l'une quelconque des revendications précédentes,
**caractérisée en ce que**
les trous présentent une forme circulaire ronde à ovale ou une forme polygonale.

9. Matière d'emballage microporeuse, perméable à l'humidité selon l'une quelconque des revendications précédentes,
**caractérisée en ce que**
les trous présentent un contour vif, sensiblement exempt d'extrémités de fibres ou de pointes de fibres.

10. Matière d'emballage microporeuse, perméable à l'humidité selon l'une quelconque des revendications précédentes,
**caractérisée en ce que**
la médiane du diamètre équivalent des trous est adaptée au produit d'agrément concerné qui doit être entouré.

11. Procédé, destiné à fabriquer une matière d'emballage microporeuse, perméable à l'humidité en un non-tissé, destinée à des produits d'agrément solides, à utilisation orale, celle-ci étant constituée d'un voile de carde en fibres discontinues et d'au moins un agent liant thermoplastique selon au moins l'une quelconque des revendications précédentes,
**caractérisé en ce que**
l'on soumet le non-tissé consolidé d'une matière connue en soi à un traitement perforant par piquage.

12. Procédé selon la revendication 11,
**caractérisé en ce que**
pour le piquage sont mises en œuvre des aiguilles lesquelles, pour créer les trous refoulent les fibres de non-tissé.

13. Procédé selon la revendication 12,
**caractérisé en ce**
**qu'**au moins pendant le piquage, l'on chauffe les aiguilles de telle sorte que l'agent liant thermoplastique ramollisse au moins partiellement sur les points de contact avec l'aiguille et passe dans un état déformable, suite à quoi, au cours du refroidissement, une création de trous à contour vif et reproductible a lieu.

14. Procédé selon la revendication 13,
**caractérisé en ce**
**qu'**avec la pénétration de l'aiguille dans le non-tissé, des parties des fibres sont refoulées et réorientées le long de la direction de déplacement des aiguilles.

15. Procédé selon la revendication 14,
**caractérisé en ce que**
les aiguilles provoquent une réorientation des fibres en créant une forme d'entonnoir, l'entonnoir se constituant de la zone de sortie de l'aiguille concernée hors du non-tissé vers le côté de la surface en cet endroit.

16. Procédé selon l'une quelconque des revendications 11 à 15,
**caractérisé en ce que**
la densité de piquage des aiguilles et ainsi le nombre de trous est sélectionnable dans l'ordre compris entre 4 à 50 par cm².
